# EUROPÄISCHE PATENTSCHRIFT

(11) **EP 0 536 339 B1**
(45) Veröffentlichungstag und Bekanntmachung des Hinweises auf die Patenterteilung: **17.05.1995**
(21) Anmeldenummer: 91920763.9
(22) Anmeldetag: 28.11.1991
(51) Int. Cl.: B44B 5/02

(54) **VERFAHREN ZUR HERSTELLUNG EINER MATTEN PRÄGEFLÄCHE EINES DER OBERFLÄCHENFORMUNG VON PRESSLAMINATEN DIENENDEN PRÄGEWERKZEUGS**
PROCESS FOR PRODUCING A MATT PRESSING SURFACE OF A PRESSING TOOL USED TO SHAPE THE SURFACE OF PRESSED LAMINATES
PROCEDE DE FABRICATION D'UNE SURFACE D'ESTAMPAGE MATE D'UN OUTIL D'ESTAMPAGE SERVANT AU FORMAGE DES SURFACES DE STRATIFIES EMBOUTIS

(30) Priorität: 29.04.1991 DE 4113937
(43) Veröffentlichungstag der Anmeldung: 14.04.1993
(73) Patentinhaber: Hueck Engraving GmbH, 41747 Viersen (DE)
(72) Erfinder: POSSELT, Manfred, D-5054 Nettetal 1 (DE); WERTHMANN, Wilfried, D-4150 Krefeld 1 (DE)
(74) Vertreter: Ackmann, Günther
(86) Internationale Anmeldenummer: EP9102304
(87) Internationale Veröffentlichungsnummer: WO9219461

(56) Entgegenhaltungen:
- EP-A- 0 113 823
- EP-A- 0 256 803
- EP-A- 0 279 773
- LUEGER LEXIKON DER TECHNIK, Bd. 2,1960, S. 353-357

## Beschreibung

Die Erfindung betrifft ein Verfahren zur Herstellung einer matten Prägefläche eines der Oberflächenformung von Preßlaminaten o. dgl. dienenden Prägewerkzeugs durch Mattierung, die einstufig durch Mattverchromung oder zweistufig durch Sandbestrahlung und nachfolgende Mattverchromung erfolgt.

Möbeloberflächen werden heute in großem Maße in melaminharzbeschichteter Ausführung hergestellt. Derartige Oberflächen, sei es als beschichtete Holzwerkstoffplatten oder als Hochdruck-Laminatplatten, werden in hydraulischen Preßen unter Hitze und Druck erzeugt, wobei zur Ausbildung der Oberflächen spezielle Prägewerkzeuge, sogenannte Preßbleche, verwendet werden, die zusammen mit dem Preßgut verpreßt werden. Beim Preßvorgang wird die Oberfläche auf dem Preßgut erzeugt, wobei die Oberfläche des Fertigproduktes ein getreues Spiegelbild der Oberfläche des Preßbleches ist.

Beschichtete Holzwerkstoff- oder Laminatplatten werden auf dem Markt in vielen Oberflächenausführungen verlangt. Hierzu gehören in Mustern strukturierte oder glatte Oberflächen mit verschiedenen Glanzgraden von matt bis hochglänzend, für deren Herstellung entsprechende Prägewerkzeuge bzw. Preßbleche zur Verfügung gestellt werden müssen.

Bei der Herstellung von glatten Oberflächen werden befriedigende ästhetische und haptische Ergebnisse zwar für mittlere und hohe Glanzgrade erzielt, im Vergleich hierzu wirken aber die mit matten Preßblechen geprägten matten Oberflächen der Fertigplatten kalt und künstlich und fühlen sich auch kalt an. Zur Herstellung von Preßblechen mit einer glatten matten Oberfläche ist es bekannt, ein glattes Preßblech nach dem Feinschleifen und Polieren entweder einstufig durch galvanische Mattverchromung oder zweistufig durch Sandbestrahlung und nachfolgende Mattverchromung zu mattieren und die mattierte Oberfläche anschließend hart zu verchromen. Neben den unbefriedigenden ästhetischen und haptischen Eigenschaften des damit erreichbaren Oberflächenfinishs haftet den mattierten Preßblechen dieser Art auch der Nachteil an, daß die Prägefläche sehr empfindlich gegen Kratzer ist und auf den damit erzeugbaren Fertigplatten Fingerabdrücke deutlich sichtbar sind, die sich nur schlecht entfernen lassen.

Die Erfindung geht davon aus, daß es zur Herstellung von Strukturen auf Preßblechen z. B. aus der DE-AS 27 06 947 oder der DE-PS 31 20 351 bekannt ist, Prägewalzen und das Ätzverfahren zu verwenden. Mit dem Ätzverfahren können ein- oder mehrstufige Strukturen gebildet werden, wobei Ätzreserven mittels Klischeewalzen in bestimmten Mustern auf das Preßblech aufgetragen und nach jeder Beschichtung geätzt wird. In der Regel wird danach die Oberfläche poliert und durch Sandstrahlen oder durch ein Ätzverfahren mattiert. Die Strukturenmuster können beliebig sein, z. B. Feinstrukturen, Riffelungen, Noppen, Holzmaserungen. Auch ist aus EP 25 68 803 A3 bekannt, ein mit einer Prägung, z. B. in Form einer Holzmaserung, ausgebildetes Prägewerkzeug durch thermisches Aufsprühen mit einer matten Metallbeschichtung, u. a. aus Chrom, zu versehen, wobei die Prägung aber erhalten bleibt; diese Mattierungsmethode ist zur Mattierung einer glatten Prägefläche mit ästhetisch und haptisch befriedigenden Eigenschaften ebenfalls ungeeignet.

Demgegenüber liegt der Erfindung die Aufgabe zugrunde, ein Verfahren zur Herstellung einer wesentlich verbesserten matten Prägefläche eines solchen Prägewerkzeugs zu entwickeln, so daß die damit gefertigten matten Fertigplatten ästhetisch und haptisch befriedigen, nicht künstlich und kalt wirken und gegen Fingerabdrücke unempfindlich sind.

Diese Aufgabe wird erfindungsgemäß dadurch gelöst, daß die Prägefläche vor der Mattierung mit einer feinen richtungslosen, 10 »m bis 25 »m tiefen Unterstruktur versehen und anschließend so fein mattiert wird, daß der mit dem Lange-Reflektometer 60° gemessene Glanzgrad 6 bis 16 Punkte beträgt.

Es hat sich überraschenderweise gezeigt, daß mit einer derart ausgebildeten Prägefläche Möbeloberflächen zu schaffen sind, die obwohl sie optisch und haptisch den Eindruck von glatten Oberflächen erzeugen, die gewünschten günstigen Eigenschaften besitzen, das heißt sie wirken nicht mehr so künstlich, vermitteln einen wärmeren Eindruck, ja fühlen sich infolge der in den Vertiefungen der Struktur befindlichen Luft, die gegenüber der Hautoberfläche isolierend wirkt, auch wärmer an und sind relativ unempfindlich gegen Fingerabdrücke.

Die Tiefe der Unterstruktur und die Mattierung sind so ausgewählt und aufeinander abgestimmt, daß die Unterstruktur nach der Mattierung nicht mehr als solche erkennbar ist. Eine geringere Tiefe der Unterstruktur ist ungeeignet, weil sie zu einer praktisch völlig glatten Oberfläche führen würde, und bei einer Tiefe über 25 »m würde die Struktur nach der Mattierung in unerwünschter Weise erkennbar bleiben. Ebenso ist eine Mattierung mit Glanzgraden über 16 Punkte ungeeignet, weil sie die Unterstruktur erkennbar läßt. Innerhalb der Grenzbereiche kann aber die Tiefe der Unterstruktur variiert und eine daran angepaßte Mattierung vorgenommen werden, wobei die Wahl davon abhängt, wie stark die haptische Eigenschaft der Oberfläche ausgeprägt sein soll und welche ästhetische Wirkung die Oberfläche ausüben soll.

Die Unterstruktur kann mit einer der bekannten Strukturierungsmethoden hergestellt werden. Besonders geeignet ist das Ätzverfahren, das bisher zur Darstellung von Strukturen verwendet wurde, die der Oberfläche der Fertigplatte die eigentlich ästhetische Wirkung geben sollen. Demgegenüber bildet die erfindungsgemäße Darstellung der höchstfeinen Unterstruktur nur eine Zwischenstufe, der sich weitere Oberflächenbearbeitungen anschließen. Dabei kann das Ätzverfahren wahlweise einmalig oder auch mehrstufig mit unterschiedlichen Strukturen, z. B. grob- und feinstrukturierten Klischeewalzen, angewendet werden. Nach der Ätzbehandlung wird das Preßblech elektrolytisch oder mechanisch poliert und dann mattiert. Die Mattierung kann einstufig durch Mattverchromung oder zweistufig durch Sandbestrahlung und anschließende Mattverchromung erfolgen. Anschließend erfolgt eine Hartverchromung zum Schutz der Oberfläche. Sowohl durch die ein- oder mehrmalige Anwendung des Ätzverfahrens und die ein- oder zweistufige Mattierung kann die haptische Wirkung und das Aussehen den Wünschen und Anforderungen angepaßt werden.

## Patentansprüche

1. Verfahren zur Herstellung einer matten Prägefläche eines der Oberflächenformung von Preßlaminaten o. dgl. dienenden Prägewerkzeugs durch Mattierung, die einstufig durch Mattverchromung oder zweistufig durch Sandbestrahlung und nachfolgende Mattverchromung erfolgt, dadurch gekennzeichnet, daß die Prägefläche vor der Mattierung mit einer feinen richtungslosen, 10 »m bis 25 »m tiefen Unterstruktur versehen und anschließend derart fein mattiert wird, daß der mit dem Lange-Reflektometer 60° gemessene Glanzgrad 6 bis 16 Punkte beträgt.

2. Verfahren nach Anspruch 1, dadurch gekennzeichnet, daß die Unterstruktur nach dem Ätzverfahren erstellt wird, wobei die Ätzung einmalig oder auch mehrstufig erfolgen kann.

## Claims

1. A process for the production of a matt embossing surface on an embossing tool, such tool being used for shaping the surface of press-moulded laminates or the like, by a matt-finish operation effected in one stage by matt chromium plating or in two stages by sand blasting followed by matt chromium plating, characterised in that before the matt-finish operation the embossing surface is provided with a fine non-directional 10 »m to 25 »m deep substructure and is then fine matt-finished in such manner that the gloss measured with the Lange reflectometer 60° is 6 to 16 points.

2. A process according to claim 1, characterised in that the substructure is produced by the etching process, etching being effected once or in a number of stages.

## Revendications

1. Procédé de fabrication d'une surface d'estampage mate d'un outil d'estampage servant à former la surface de laminé à la presse ou analogues par matage, qui s'effectue en un seul stade par chromage mat ou en deux stades par sablage et chromage mat ultérieur, caractérisé en ce qu'il consiste à munir la surface d'estampage, avant le matage, d'une sous-structure fine, non directionnelle, d'une profondeur de 10 »m à 25 »m et ensuite, à la mater finement de manière que le degré de brillance mesuré au réflectomètre Lange à 60° soit compris entre 6 et 16 points.

2. Procédé suivant la revendication 1, caractérisé en ce qu'il consiste à établir la sous-structure après le procédé de gravure, la gravure pouvant s'effectuer en une fois ou également en plusieurs stades.
